# EUROPÄISCHE PATENTSCHRIFT

(11) **EP 1 710 812 B1**
(45) Veröffentlichungstag und Bekanntmachung des Hinweises auf die Patenterteilung: **16.07.2008**
(21) Anmeldenummer: 06003118.4
(22) Anmeldetag: 16.02.2006
(51) Int. Cl.: H01F 1/153

(54) **Fehlerstromschutzschalter und Magnetkern für einen Fehlerstromschutzschalter**
Fault-current circuit breaker and magnetic core for a fault-current circuit breaker
Disjoncteur de courant et noyau magnétique pour un disjoncteur de courant

(30) Priorität: 25.02.2005 DE 102005009168
(43) Veröffentlichungstag der Anmeldung: 11.10.2006
(73) Patentinhaber: Magnetec GmbH, 63505 Langenselbold (DE)
(72) Erfinder: Cismadia, Elek, 3200 Gyöngyös (HU); Ferch, Martin, 63505 Langenselbold (DE); Haas, Herbert, 63571 Gelnhausen (DE); Senftinger, Wolfgang, 97070 Würzburg (DE); Zamborszky, Ferenc, 3036 Gyöngyöstarján (HU)
(74) Vertreter: Knoblauch, Andreas

(56) Entgegenhaltungen:
- EP-A- 0 271 657
- EP-A- 0 392 204
- EP-A- 0 563 606
- EP-A- 0 921 541

## Beschreibung

Die Erfindung betrifft einen wechselstromsensitiven Fehlerstromschutzschalter mit einem Summenstromwandler, der einen weichmagnetischen Magnetkern aus einer nanokristallinen Eisenbasislegierung sowie auf den Magnetkern aufgebrachte Differentialwicklungen und eine Meßwicklung aufweist, und mit einem mit der Meßwicklung verbundenen Schaltelement. Weiterhin betrifft die Erfindung einen Magnetkern für einen wechselstromsensitiven Fehlerstromschutzschalter.

Fehlerstromschutzschalter (FI-Schalter) sind seit vielen Jahren sowohl für den Maschinenschutz als auch für den Personenschutz im Einsatz und haben die elektrische Sicherheit deutlich erhöht. Während für den Maschinenschutz FI-Schalter mit Auslöseströmen von 300 bis 500 mA eingesetzt werden, kommen für den Personenschutz FI-Schalter mit deutlich kleineren Auslöseströmen von 30 mA zum Einsatz.

FI-Schalter sind als rein passive Bauteile ausgeführt, wobei ein Strom vom Versorgungsnetz zu einem Verbraucher über eine erste Wicklung und der Strom vom Verbraucher zum Versorgungsnetz über eine zweite Wicklung eines Magnetkerns geführt wird und die beiden Wicklungen als Differentialwicklungen ausgebildet sind. Der Magnetkern arbeitet somit als Summenstromwandler. Im fehlerfreien Normalbetrieb ist der Summenstrom unter Beachtung der Vorzeichen Null und der Magnetkern wird nicht magnetisiert. Im Fehlerfall ist der Summenstrom von Null verschieden, sodass der Magnetkern magnetisiert und in einer Meßwicklung eine Spannung induziert wird. Mittels der induzierten Spannung wird ein Relais ausgelöst, das den Stromkreis zum Verbraucher unterbricht.

Die von dem Auslösestrom erzeugte Magnetisierung des Magnetkerns muss somit ausreichend sein, um über die induzierte Spannung in der Meßwicklüng eine Auslösung des Relais zu ermöglichen. Weiterhin wird jedoch auch ein kompakter Aufbau gefordert. Schließlich muss die Funktionsfähigkeit über einen Temperaturbereich von üblicherweise -25°C bis +80°C sichergestellt sein. Für den Magnetkern stellt sich somit die Forderung nach einer ausreichend hohen Konstanz der Magneteigenschaften. Somit ergeben sich hohe Anforderungen an das verwendete Magnetmaterial des Magnetkerns.

Aus der EP 392 204 A1 ist es bekannt Magnetkerne aus einer Eisenbasislegierung mit einem Eisengehalt von mehr als 60 Atom-%, deren Gefüge zu mehr als 50% aus feinkristallinen Körnern mit einer Korngröße von weniger als 100 nm besteht und die eine Sättigungsinduktion von mehr als 1,1 T sowie ein Remanenzverhältnis Br/Bs von weniger als 0,7 aufweisen, in Fehlerstromschutzschaltern einzusetzen. Bevorzugt werden Magnetkerne mit einem Remanenzverhältnis Br/Bs zwischen 0,4 und 0,7, d.h. mit einer sogenannten "runden" Hystereseschleife. Das Remanenzverhältnis gibt das Verhältnis von Remanenz Br zur Sättigungsinduktion Bs an. Gemäß einem Ausführungsbeispiel weisen die Magnetkerne eine Permeabilität von weniger als 120.000 auf.

Weiterhin werden die FI-Schalter an unterschiedliche Fehlerstromformen angepasst. So wird generell unterschieden zwischen pulsstromsensitiven und wechselstromsensitven FI-Schaltern. Während wechselstromsensitive FI-Schalter allgemein in Wechselstromnetzen eingesetzt werden, sind pulsstromsensitive Fehlerstromschutzschalter vorgesehen, um auf unipolare Fehlerströme zu reagieren.

Je nach Anwendungsfall werden so auch unterschiedliche Magnetwerkstoffe eingesetzt.

Für pulsstromsensitive FI-Schalter werden Magnetkerne mit flacher Hystereseschleife eingesetzt. Aus der EP 0 563 606 A2 sind Stromwandler für pulsstromsensitive Fehlerstromschutzschalter bekannt, die ein Remanenzverhältnis Br/Bs von weniger als 0,3 aufweisen und aus einer nanokristallinen Eisenbasislegierung bestehen. Weiterhin ist die Verwendung von kristallinen Permalloy-Legierungen für diesen Einsatzzweck bekannt.

Für wechselstromsensitive Fehlerstromschutzschalter kommen seit Jahrzehnten praktisch ausschließlich Ringbandkerne aus kristallinen Permalloy-Legierungen mit einem Nickelgehalt zwischen 45 und 80% zum Einsatz. Diese weisen im Arbeitspunkt des FI-Schalters, der durch die durch den vorgegebenen Auslösestrom hervorgerufene Feldstärke charakterisiert ist, eine Permeabilität von bis zu 350.000 auf, wobei das Remanenzverhältnis zwischen 0,3 und 0,7 liegt.

Diese Permalloy-Magnetkerne sind für den Einsatz in wechselstromsensitiven FI-Schaltern sehr gut geeignet. Nachteilig ist jedoch der hohe Nickelgehalt, da der Preis für Rohnickel zuletzt stark angestiegen ist. Es besteht daher der Wunsch nach kostengünstigeren Alternativen.

Aufgabe der Erfindung ist es daher, einen Magnetkern für die Verwendung in wechselstromsensitiven Fehlerstromschutzschaltern anzugeben, der kostengünstiger als die bisher verwendeten Permalloy-Legierungen ist, insbesondere keinen oder nur einen geringen Nickelanteil aufweist, und einen Ersatz der Permalloy-Magnetkerne ohne oder nur mit geringen Anpassungen des Fehlerstromschutzschalters erlaubt. Eine weitere Aufgabe besteht darin einen entsprechenden Fehlerstromschutzschalter anzugeben.

Die Aufgaben werden durch einen wechselstromsensitiven Fehlerstromschutzschalter bzw. einen Magnetkern mit den in den entsprechenden unabhängigen Ansprüchen angegebenen Merkmalen gelöst.

Der FI-Schalter weist einen Summenstromwandler auf, der einen weichmagnetischen Magnetkern aus einer nanokristallinen Eisenbasislegierung enthält. Auf den Kern sind in bekannter Weise Differentialwicklungen und eine Meßwicklung aufgebracht und die Meßwicklung ist mit einem Schaltelement verbunden. Der Magnetkern weist erfindungsgemäß eine maximale Permeabilität von mehr als 350.000 und ein Remanenzverhältnis Br/Bs von mehr als 0,7 auf.

Es hat sich gezeigt, dass Magnetkerne mit einem hohen Remanenzverhältnis von mehr als 0,7, die bisher für die Verwendung in Fehlerstromschutzschaltern nicht in Erwägung gezogen wurden, in Kombination mit einer hohen Permeabilität von mehr als 350.000 hervorragend für den Einsatz in wechselstromsensitiven Fehlerstromschutzschaltern geeignet sind und die bisher verwendeten Permalloy-Kerne ersetzen können.

Die erfindungsgemäßen Magnetkerne sind zudem kostengünstiger als hoch nickelhaltige Permalloy-Kerne. Aufgrund der hervorragenden Magnetwerte können zudem jedoch auch kleinere und leichtere Magnetkerne verwendet werden als beim Einsatz von Permalloy-Legierungen. Typischerweise kann gegenüber Permalloy-Kernen eine Gewichtsreduktion von 40% erzielt werden.

Die Magnetkerne übertreffen die in der EP 0 392 204 A1 für den Einsatz in FI-Schaltern vorgeschlagenen Kerne im Hinblick auf die Permeabilitätswerte deutlich und weisen auch ein höheres Remanenzverhältnis auf. Gleichzeitig erfüllen die erfindungsgemäßen Magnetkerne die geforderte geringe Temperaturabhängigkeit der Magnetwerte im geforderten Temperaturbereich von -25°C bis +80°C.

Die Magnetkerne können in einer Ausführungsform eine Permeabilität von mehr als 400.000 und/oder ein Remanenzverhältnis von mehr als 0,8 aufweisen. Diese vorteilhaften Magnetwerte wirken sich insbesondere günstig auf die Baugröße der eingesetzten Kerne aus.

Die magnetischen Eigenschaften der Magnetkerne und deren Temperaturabhängigkeit werden durch eine Wärmebehandlung unter Schutzgas und Magnetfeldeinfluss eingestellt. Besonders zu beachtende Parameter sind hierbei die Temperatur und die Dauer der Wärmebehandlung zur Einstellung des nanokristallinen Gefüges und die Temperatur einer nachfolgenden Wärmebehandlung im Magnetfeld. Die Wärmebehandlung zur Einstellung des nanokristallinen Gefüges kann bei einer Temperatur zwischen 550°C und 620°C erfolgen und zwar für eine Dauer von beispielsweise 20 bis 80 Minuten. Die nachfolgende Wärmebehandlung in einem transversalen Magnetfeld kann für eine Zeitdauer von 20 bis 150 Minuten bei einer Temperatur von 360°C bis 400°C erfolgen. Es können Magnetkerne mit einer Permeabilität von mehr als 600.000 realisiert werden. Die geeigneten Parameter können für die jeweils gewählte Legierungszusammensetzung und Kerngeometrie mit wenigen Versuchen experimentell ermittelt werden.

Die eingesetzten nanokristallinen Eisenbasislegierungen weisen ein Gefüge auf, das zu mehr als 50% aus feinkristallinen Körnern mit einer Korngröße von weniger als 100 nm besteht. Neben mehr als 60 at-% Eisen kann die Legierung noch 0,5 bis 2 at-% Kupfer, 2 bis 5 at-% mindestens eines der Metalle Niob, Wolfram, Tantal, Zirkonium, Hafnium, Titan und/oder Molybdän, 5 bis 14 at-% Bor sowie 14 bis 17 at-% Silizium enthalten.

Magnetkern und Windungszahlen der Bewicklung können so aufeinander abgestimmt werden, dass mit einem vorgegebenen Fehlerstrom (Auslösestrom), der eine Auslösung des Relais bewirkt, eine Aussteuerung des Magnetkerns erzielt wird, bei der die Permeabilität mehr als 350.000, insbesondere mehr als 400.000 beträgt. Bei einem vorgegebenen Fehlerstrom zur Auslösung des Relais von beispielsweise 30 mA wird durch die Dimensionierung somit erreicht, dass in diesem Arbeitspunkt die genannten Magnetwerte mindestens erreicht werden und ein sicheres Auslösen des FI-Schalters gewährleistet wird.

Weist der Magnetkern ein Permeabilitätsmaximum bei einer Feldstärke zwischen 5 und 15 mA/cm auf, so kann ein Permalloy-Kern in einem FI-Schalter besonders einfach gegen einen erfindungsgemäßen Kern ausgetauscht werden, da auch ein Permalloy-Kern in diesem Feldstärkebereich ein Maximum der Permeabilität aufweist und daher der bevorzugte Arbeitspunkt beider Kerne bei vergleichbaren Feldstärken liegt.

Die Erfindung wird nachfolgend anhand eines Ausführungsbeispiels und der Zeichnung näher beschrieben. Es zeigen:
- Fig. 1:: ein Schaltbild eines FI-Schalters
- Fig. 2:: die Hysteresekurve eines erfindungsgemäßen Magnetkerns und eines Permalloy-Kerns nach dem Stand der Technik,
- Fig. 3: die Abhängigkeit der Permeabilität von der Feldstärke für einen erfindungsgemäßen Magnetkern und einen Permalloy-Kern nach dem Stand der Technik,
- Fig. 4: die Temperaturabhängigkeit der Ausgangsspannung eines FI-Schalters mit einem erfindungsgemäßen Mangetkern und mit einem Permalloy-Kern nach dem Stand der Technik

Figur 1 zeigt ein Schaltbild eines FI-Schalters 1. Der FI-Schalter 1enthält als wesentliches Element einen bewickelten Magnetkern 2 und ein Relais 3 als Schaltelement. Auf den Magnetkern 2 sind eine erste Wicklung 4 und eine zweite Wicklung 5 als Differentialwicklungen aufgebracht. Jeweils ein erstes Ende der Wicklungen 4, 5 ist mit den Leitern L1 bzw. N eines Stromversorgungsnetzes verbunden. Weiterhin ist jeweils ein zweites Ende der Wicklungen 4, 5 mit einem Verbraucher 6 verbunden. Der Verbraucher 6 ist weiterhin mit dem Erdungsleiter PE verbunden.

Somit erfolgt ein Stromfluss von dem Leiter L1 über die erste Wicklung 4 zu dem Verbraucher 6 und vom Verbraucher 6 über die zweite Wicklung 5 zum Leiter N. Die in den Wicklungen 4, 5 fließenden Ströme sind betragsmäßig gleich groß und der Magnetkern 2 wird aufgrund der Ausbildung der Wicklungen 4, 5 als Differentialwicklungen nicht ausgesteuert. Tritt nun ein Fehlerfall ein, indem etwa eine Person eine stromführende Komponente des Verbrauchers 6 berührt, so sind die Ströme in den Wicklungen 4, 5 unterschiedlich groß, da ein Teilstrom über die Person abfließt. Dies hat eine verbleibende Aussteuerung und damit eine Magnetisierung des Magnetkerns 2 zur Folge, wodurch in einer Meßwicklung 7 nunmehr eine Spannung induziert wird. Aufgrund der induzierten Spannung wird im Sekundärkreis ein Strom induziert, der das Relais 3 ausgelöst, und der Stromkreis zum Verbraucher 6 unterbrochen.

Das Auslösen des Relais 3 muss bei einem vorgegebenen Fehlerstrom von beispielsweise 30 mA für den Personenschutz erfolgen. Eine Differenz von 30 mA in den durch die Wicklungen 4, 5 fließenden Strömen muss daher eine Spannungsinduktion in der Messwicklung 7 zur Folge haben, die einen für eine Auslösung des Relais 3 ausreichenden Strom induziert. Durch den erfindungsgemäßen Einsatz eines Magnetkerns 2 aus einer nanokristallinen Eisenbasislegierung mit einer Permeabilität von mehr als 350.000 und einem Remanenzverhältnis von mehr als 0,7 kann diese Anforderung mit kostengünstigen Magnetkernen und vergleichsweise geringem Materialeinsatz erfüllt werden.

Ein erfindungsgemäßer Magnetkern 2 wird aus einem dünnen Band einer zunächst amorphen Eisenbasislegierungen als Ringbandkern hergestellt, wobei die Eisenbasislegierung neben mehr als 60 at-% Eisen noch 0,5 bis 2 at-% Kupfer, 2 bis 5 at-% mindestens eines der Metalle Niob, Wolfram, Tantal, Zirkonium, Hafnium, Titan und/oder Molybdän, 5 bis 14 at-% Bor sowie 14 bis 17 at-% Silizium enthält. Der Magnetkern wird einer Wärmebehandlung zur Einstellung des nanokristallinen Gefüges beispielsweise bei einer Temperatur von 580°C für eine Dauer von 30 Minuten unterzogen. Anschließend erfolgt eine weitere Wärmebehandlung in einem transversalen Magnetfeld bei beispielsweise 380°C für eine Dauer von ebenfalls 30 Minuten.

In Fig. 2 ist die Abhängigkeit der Induktion B von der Feldstärke H aufgetragen und zwar in Kurve K1 für einen erfindungsgemäßen Magnetkern mit einem Remanenzverhältnis Br/Bs von mehr als 0,7 und somit quasi Z-förmiger Schleife und für einen handelsüblichen Permalloy-Kern mit einer runden Schleife. Über das Verhältnis von Remanenz Br zu Sättigungsinduktion Bs ist ein erstes Unterscheidungskriterium der erfindungsgemäßen Kerne gegenüber bisher für FI-Schalter verwendete Kerne gegeben.

In Figur 3 ist der Verlauf der Permeabilität über der Feldstärke H aufgetragen und zwar in Kurve K3 für den erfindungsgemäßen Magnetkern aus einer nanokristallinen Eisenbasislegierung und in Kurve K4 für den handelsüblichen Permalloy-Kern. Ein Vergleich zeigt, dass der erfindungsgemäße Magnetkern eine wesentlich höhere Permeabilität aufweist als der Permalloy-Kern. Folglich ist bei identischer Bewicklung zur Erzielung derselben Induktionsspannung in der Messwicklung des FI-Schalters durch den Fehlerstrom ein entsprechend kleinerer Eisenquerschnitt des nanokristallinen Magnetkerns ausreichend.

Zu beachten ist weiterhin, dass das Maximum der Permeabilität bei beiden Kernen bei etwa der gleichen Feldstärke auftritt. Hierdurch wird der Ersatz des Permalloy-Kerns durch einen erfindungsgemäßen Kern vereinfacht. Ein Neudimensionierung ist prinzipiell nicht erforderlich, wegen der möglichen Materialeinsparung jedoch trotzdem ratsam.

In Figur 4 ist mit der Temperaturabhängigkeit der gemessenen Ausgangsspannung an der Meßwicklung 7 einer weiterer wichtiger Parameter für FI-Schalter aufgetragen und zwar in Kurve K5 für einen FI-Schalter mit dem erfindungsgemäßen nanokristallinen Magnetkern und in Kurve K6 für den Permalloy-Kern. Beide Kerne zeigen hier ausreichende Konstanz der Ausgangsspannung innerhalb des geforderten Temperturbereichs von -25°C bis +80°C.

Aus dem Ausführungsbeispiel ist ersichtlich, dass Magnetkerne aus einer nanokristallinen Eisenbasislegierung und den angegebenen Magneteigenschaften vorteilhaft in wechselstromsensitiven FI-Schaltern eingesetzt werden können und die für diesen Zweck seit Jahrzehnten eingesetzten Permalloy-Kerne problemlos direkt ersetzen können. Insbesondere kann auch eine deutliche Gewichts-, Volumen- und Kostenreduzierung erzielt werden.

## Patentansprüche

1. Wechselstromsensitiver Fehlerstromschutzschalter mit einem Summenstromwandler, der einen weichmagnetischen Magnetkern (2) aus einer nanokristallinen Eisenbasislegierung sowie auf den Magnetkern (2) aufgebrachte Differentialwicklungen (4, 5) und eine Meßwicklung (7) enthält, und mit einem mit der Meßwicklung (7) verbundenen Schaltelement (3), **dadurch gekennzeichnet, dass** der Magnetkern (2) eine maximale Permeabilität von mehr als 350.000 und ein Remanenzverhältnis Br/Bs von mehr als 0,7 aufweist.

2. Fehlerstromschutzschalter nach Anspruch 1, **dadurch gekennzeichnet, dass** der Magnetkern eine maximale Permeabilität von mehr als 400.000 aufweist.

3. Fehlerstromschutzschalter nach einem der vorhergehenden Ansprüche, **dadurch gekennzeichnet, dass** der Magnetkern (2) ein Remanenzverhältnis Br/Bs von mehr als 0,8 aufweist.

4. Fehlerstromschutzschalter nach einem der vorhergehenden Ansprüche, **dadurch gekennzeichnet, dass** die nanokristalline Eisenbasislegierung ein Gefüge aufweist, das zu mehr als 50% aus feinkristallinen Körnern mit einer Korngröße von weniger als 100 nm besteht, und die Eisenbasislegierung neben mehr als 60 at-% Eisen noch 0,5 bis 2 at-% Kupfer, 2 bis 5 at-% mindestens eines der Metalle Niob, Wolfram, Tantal, Zirkonium, Hafnium, Titan und/oder Molybdän, 5 bis 14 at-% Bor sowie 14 bis 17 at-% Silizium enthält.

5. Fehlerstromschutzschalter nach einem der vorhergehenden Ansprüche, **dadurch gekennzeichnet, dass** mit einem vorgegebenen Auslösestrom eine Aussteuerung des Magnetkerns (2) erzielt wird, bei der die Permeabilität mehr als 350.000, insbesondere mehr als 400.000 beträgt.

6. Fehlerstromschutzschalter nach einem der vorhergehenden Ansprüche, **dadurch gekennzeichnet, dass** der Magnetkern (2) ein Permeabilitätsmaximum bei einer Feldstärke zwischen 5 und 15 mA/cm aufweist.

7. Magnetkern für einen Summenstromwandler eines wechselstromsensitiven Fehlerstromschutzschalters (1), wobei der Magnetkern (2) aus einer nanokristallinen Eisenbasislegierung besteht, und der Magnetkern (2) eine maximale Permeabilität von mehr als 350.000 sowie ein Remanenzverhältnis Br/Bs von mehr als 0,7 aufweist.

8. Magnetkern nach Anspruch 7, **dadurch gekennzeichnet, dass** der Magnetkern (2) eine maximale Permeabilität von mehr als 400.000 aufweist.

9. Magnetkern nach Anspruch 7 oder 8, **dadurch gekennzeichnet, dass** der Magnetkern (2) ein Remanenzverhältnis von mehr als 0,8 aufweist.

10. Magnetkern nach einem der Ansprüche 7 bis 9, **dadurch gekennzeichnet, dass** die nanokristalline Eisenbasislegierung ein Gefüge aufweist, das zu mehr als 50% aus feinkristallinen Körnern mit einer Korngröße von weniger als 100 nm besteht, und die Eisenbasislegierung neben mehr als 60 at-% Eisen noch 0,5 bis 2 at-% Kupfer, 2 bis 5 at-% mindestens eines der Metalle Niob, Wolfram, Tantal, Zirkonium, Hafnium, Titan und/oder Molybdän, 5 bis 14 at-% Bor sowie 14 bis 17 at-% Silizium enthält.

## Claims

1. Residual current device which is sensitive to alternating current and has a summation current transformer which contains a soft-magnetic magnet core (2) composed of a nanocrystalline iron-based alloy as well as differential windings (4, 5), which are fitted to the magnet core (2), and a measurement winding (7), and having a switching element (3) which is connected to the measurement winding (7), **characterized in that** the magnet core (2) has a maximum permeability of more than 350 000, and a remanence ratio Br/Bs of more than 0.7.

2. Residual current device according to Claim 1, **characterized in that** the magnet core has a maximum permeability of more than 400 000.

3. Residual current device according to one of the preceding claims, **characterized in that** the magnet core (2) has a remanence ratio Br/Bs of more than 0.8.

4. Residual current device according to one of the preceding claims, **characterized in that** the nanocrystalline iron-based alloy has a structure, more than 50% of which is composed of fine-crystalline grains with a grain size of less than 100 nm, and in addition to having more than 60% by atomic weight of iron, the iron-based alloy also has 0.5 to 2% by atomic weight of copper, 2 to 5% by atomic weight of at least one of the metals niobium, tungsten, tantalum, zirconium, hafnium, titanium and/or molybdenum, 5 to 14% by atomic weight of boron, and 14 to 17% by atomic weight of silicon.

5. Residual current device according to one of the preceding claims, **characterized in that** a predetermined tripping current results in a drive for the magnet core (2) for which the permeability is more than 350 000, in particular more than 400 000.

6. Residual current device according to one of the preceding claims, **characterized in that** the magnet core (2) has a maximum permeability at a field strength of between 5 and 15 mA/cm.

7. Magnet core for a summation current transformer for a residual current device (1) which is sensitive to alternating current, with the magnet core (2) being composed of a nanocrystalline iron-based alloy, and with the magnet core (2) having a maximum permeability of more than 350 000 and a remanence ratio Br/Bs of more than 0.7.

8. Magnet core according to Claim 7, **characterized in that** the magnet core (2) has a maximum permeability of more than 400 000.

9. Magnet core according to Claim 7 or 8, **characterized in that** the magnet core (2) has a remanence ratio of more than 0.8.

10. Magnet core according to one of Claims 7 to 9, **characterized in that** the nanocrystalline iron-based alloy has a structure, more than 50% of which is composed of fine-crystalline grains with a grain size of less than 100 nm, and in addition to having more than 60% by atomic weight of iron, the iron-based alloy also has 0.5 to 2% by atomic weight of copper, 2 to 5% by atomic weight of at least one of the metals niobium, tungsten, tantalum, zirconium, hafnium, titanium and/or molybdenum, 5 to 14% by atomic weight of boron, and 14 to 17% by atomic weight of silicon.

## Revendications

1. Disjoncteur à courant sensible à un courant alternatif, avec un convertisseur de courant qui contient un noyau magnétique doux (2) en un alliage nanocristallin de base de fer ainsi que des enroulements différentiels (4, 5) et un enroulement de mesure (7) appliqués sur le noyau magnétique (2), et avec un élément de commutation (3) relié à l'enroulement de mesure (7), **caractérisé en ce que** le noyau magnétique (2) présente une perméabilité maximale de plus de 350.000 et un rapport d'aimantation rémanente Br/Bs de plus de 0,7.

2. Disjoncteur à courant selon la revendication 1, **caractérisé en ce que** le noyau magnétique présente une perméabilité de plus de 400.000.

3. Disjoncteur à courant selon l'une quelconque des revendications précédentes, **caractérisé en ce que** le noyau magnétique (2) présente un rapport d'aimantation rémanente Br/Bs de plus de 0,8.

4. Disjoncteur à courant selon l'une quelconque des revendications précédentes, **caractérisé en ce que** l'alliage nanocristallin de base de fer présente une texture qui consiste à plus de 50 % en grains fins d'une granulométrie de moins de 100 nm, et **en ce que** l'alliage de base de fer, outre plus de 60 % d'atomes de fer, contient encore 0,5 à 2 % d'atomes de cuivre, 2 à 5 % d'atomes d'au moins un des métaux niobium, tungstène, tantale, zirconium, hafnium, titane et/ou molybdène, 5 à 14 % d'atomes de bore, ainsi que 14 à 17 % d'atomes de silicium.

5. Disjoncteur à courant selon l'une quelconque des revendications précédentes, **caractérisé en ce qu'**avec un courant de déclenchement défini est obtenu un degré d'excitation du noyau magnétique (2) pour lequel la perméabilité est de plus de 350.000, en particulier de plus de 400.000

6. Disjoncteur à courant selon l'une quelconque des revendications précédentes, **caractérisé en ce que** le noyau magnétique (2) présente un maximum de perméabilité pour une intensité de champ comprise entre 5 et 15 mA/cm.

7. Noyau magnétique pour un convertisseur de courant somme d'un disjoncteur à courant (1) sensible à un courant alternatif, le noyau magnétique (2) consistant en un alliage nanocristallin de base de fer, et le noyau magnétique (2) présentant une perméabilité maximale de plus de 350.000 ainsi qu'un rapport d'aimantation rémanente Br/Bs de plus de 0,7.

8. Noyau magnétique selon la revendication 7, **caractérisé en ce que** le noyau magnétique (2) présente une perméabilité maximale de plus de 400.000.

9. Noyau magnétique selon la revendication 7 ou 8, **caractérisé en ce que** le noyau magnétique (2) présente un rapport d'aimantation rémanente Br/Bs de plus de 0,8.

10. Noyau magnétique selon l'une quelconque des revendications 7 à 9, **caractérisé en ce que** l'alliage nanocristallin de base de fer présente une texture qui consiste à plus de 50 % en grains fins d'une granulométrie de moins de 100 nm, et **en ce que** l'alliage de base de fer, outre plus de 60 % d'atomes de fer, contient encore 0,5 à 2 % d'atomes de cuivre, 2 à 5 % d'atomes d'au moins un des métaux niobium, tungstène, tantale, zirconium, hafnium, titane et/ou molybdène, 5 à 14 % d'atomes de bore, ainsi que 14 à 17 % d'atomes de silicium.
